# EUROPÄISCHE PATENTSCHRIFT

(11) **EP 0 921 162 B1**
(45) Veröffentlichungstag und Bekanntmachung des Hinweises auf die Patenterteilung: **08.11.2006**
(21) Anmeldenummer: 98250425.0
(22) Anmeldetag: 03.12.1998
(51) Int. Cl.: C08L 97/02, C09D 5/34, D21J 3/00, B29C 33/04, B44C 3/04

(54) **Verwendung von Massen zum Giessen, Modellieren und Formen**
Use of compositions for casting, modelling and forming
Utilisation des compositions pour couler, modélisation et formation

(30) Priorität: 03.12.1997 DE 19755463; 03.12.1997 DE 19755460; 03.12.1998 DE 19856644
(43) Veröffentlichungstag der Anmeldung: 09.06.1999
(73) Patentinhaber: Trutzl, Regina, 96515 Sonneberg (DE)
(72) Erfinder: Trutzl, Regina, 96515 Sonneberg (DE)

(56) Entgegenhaltungen:
- DD-A- 78 040
- DD-A- 300 980
- DE-A- 1 943 557
- DE-A- 2 220 381
- DE-A- 3 814 078
- US-A- 3 700 612
- US-A- 4 353 949
- US-A- 5 445 754

## Beschreibung

Die Erfindung betrifft die Verwendung einer Masse zum Gießen, Modellieren und Formen.

Bekannt sind bereits seit Ende vergangenen Jahrhunderts verschiedenartige Massen, wie beispielsweise in der DE-Patentschrift Nr. 12 547 beschrieben, die Grundbestandteile von feingemahlenem und geschlämmtem Schiefer, Lumpen, Papierbrei und Gips aufweisen. Diese Bestandteile wurden, je nach gewünschtem Verwendungszweck, mit einer genügenden Menge Wasser zu einem gut durchmischten Brei angerührt. Die breiige Masse wurde in geschlossene Hohlformen eingegossen.
In den deutschen Patentschriften 662 764 und 724 637 werden gieß- bzw. fließfähige Materialien zur Herstellung geformter Gegenstände beschrieben, bei denen unter Einsatz von Druck und Erwärmung ein Faserbrei, bestehend aus Holzabfällen, Lumpen, Papier in vorzerkleinerter bzw. zerquetschter Form, unter Verwendung von Bindemitteln Verwendung findet.

Ausführlich beschrieben hat *Escher* eine gießbare Spielwarenmasse in "Papiermaché und Zelluloid" - eine ausführliche Darstellung der Bereitung und Verwendung für Gebrauchs- und Luxusgegenstände, Anton Winzer, Leipzig 1907. Wie bereits in der deutschen Schrift 12 547 aus dem Jahre 1880, beschreibt *Escher* in verschiedenen Gewichtsanteilen die Verwendung von Papier- und Gipsbrei unter Hinzumischung von Schiefermehl als gießfähige Masse.

Diese bekannten Massen zum Gießen von Körpern weisen, sofern sie in ihren Grundsubstanzen unter anderem Holzspäne enthalten, keine homogene Beschaffenheit und keine ebene Oberfläche auf. Für die Herstellung von feinen Formkörpern sind diese Massen völlig ungeeignet.
Bekannte Massen, die unter Verwendung von Papier- und Gipsbrei sowie Schiefermehl und häufig auch Mehlkleister mit entsprechenden Anteilen von Wasser hergestellt werden, sind nach ihrer Austrocknung sehr spröde. Bei Temperatur- und Luftfeuchtigkeitsschwankungen arbeitet das getrocknete und geformte Material, und aufgetragene Farbe wird brüchig. Außerdem kommt es je nach verwendeter Masse und Lagerbedingungen zu Fäulniserscheinungen, insbesondere an Stellen, wo sich Farbpartikel gelöst haben. Insgesamt sind diese Massen nicht ausreichend mechanisch beanspruchbar und lassen sich nur bedingt als Hohlkörper gießen. Aufgrund ihrer Grobkörnigkeit und ihres trägen Fließverhaltens sind diese bekannten Massen nicht ausreichend fließfähig, um beispielsweise in detaillierte Ausformungen einzudringen, ohne daß es dabei zu Verstopfungen der Formen kommt. Lufteinschlüsse und Dünnwandungen treten häufig auf. Eine vollständige Ausformung komplizierter Formen, insbesondere mit relativ schmalen und langen Hohlräumen, ist mit diesen Massen nicht möglich.
Nachteile, wie sie an den bekannten Massen bezüglich Haltbarkeit sowohl in gießfähiger Form als auch im getrockneten Zustand und später nach längerer Lagerung bei möglicherweise schwankender Luftfeuchtigkeit auftreten, werden vielfach eingedämmt oder beseitigt, indem physiologisch und ökologisch nicht unbedenkliche chemische Zusätze zugegeben und/oder chemische Oberflächenbehandlungen vorgenommen werden.

Die Bestandteile Papierbrei, Gipsbrei, vermengt mit Schiefermehl unter Hinzugabe von Wasser, sind auch die Bestandteile der heute wieder im Handel befindlichen Massen zum Gießen von Körpern in Formen. Die heute zum Einsatz gelangenden Massen sind oftmals grobfasrig, zeichnen sich durch eine zu geringe mechanische Beanspruchbarkeit und damit begrenzte Einsatzmöglichkeit aus. Bereits nach kurzer Lagerung setzen sich feste Bestandteile ab.
Die im Handel befindliche Gießmasse MARTIN-MACHE ist klumpig, unhomogen in der Konsistenz, begrenzt haltbar und unangenehm im Geruch. Insbesondere für den Hobby-Bereich ist diese Masse ungeeignet und konnte sich am Markt auch nicht durchsetzen. Ähnlich verhält es sich bei der Masse unter der Handelsbezeichnung "Meinesz-Mache". Sie unterscheidet sich aber von den gegenwärtig im Handel befindlichen insbesondere dadurch, daß die getrockneten Rohlinge relativ weich, also kaum mechanisch belastbar sind.
Die heute von einer Gießmasse verlangten Eigenschaften werden auch nicht von der am Markt befindlichen Masse unter der Handelsbezeichnung PA2 zur Zufriedenheit erfüllt, da diese Masse sich nicht für das Gießen feinster Miniaturen eignet, nach dem Gießvorgang erst etwa nach 2 bis 3 Stunden aus der Form entnommen werden kann, bei längerer Lagerdauer unangenehm im Geruch ist und nach dem erstmaligen Öffnen der Transportdosen alsbald verbraucht werden muß, da sich sonst unmittelbar unter der Oberfläche der Masse grauschwarze Fäulnisschlieren abzeichnen.

Die Hauptnachteile der bekannten, nach sehr alten und auch neueren Rezepturen hergestellten Massen zum Gießen von Körpern in Hohlformen liegen in der begrenzten Lagerfähigkeit und Neigung zur Agglomeratbildung der Masse, der relativ hohen Abrasion der Formen durch die Masse, der späten Entformbarkeit, dem meist unangenehmen Geruch und der Nichteignung für das Gießen von Miniaturen. Darüber hinaus sind die Formkörper zumeist nicht ausreichend mechanisch beanspruchbar, sind porös und haben eine hohe Luftfeuchteaufnahme.

Bekannt sind bereits seit Ende vergangenen Jahrhunderts verschiedene Massen, wie sie beispielsweise ebenfalls in der deutschen Patentschrift Nr. 12 547 im Stand der Technik beschrieben sind und Grundbestandteile von feingemahlenem und geschlämmtem Schiefer, Lumpen, Papierbrei und Gips aufweisen.

Bekannte Massen zum Drücken, beispielsweise von Masken oder auch von zusammensetzbaren Halbformen, weisen mitunter als Grundsubstanz neben Schiefermehl unter anderem auch Holzspäne beziehungsweise Sägespäne auf. Aus derartigen Massen gedrückte beziehungsweise geformte Körper weisen keine homogene Oberfläche auf. Sie sind für feingliedrige Formkörper ungeeignet. Die bekannten Massen, die unter Verwendung von Papier oder Sägespänen und/oder Gipsbrei und/oder Schiefermehl mit entsprechenden Anteilen von Wasser, manchmal auch mit Mehlkleister hergestellt werden, sind nach ihrer Austrocknung grob, rissig, spröde und brüchig, oder sie sind so weich und nehmen so viel Luftfeuchtigkeit auf, daß derartige Formkörper von vornherein nicht für eine lange Lebensdauer, wie es beispielsweise bei Masken der Fall ist, hergestellt werden.

Für die Herstellung von Formkörpern aus Drücker- bzw. Modelliermassen für Hobby- und Künstlerzwecke gelten selbstverständlich andere Anforderungen. Derartige Massen unterscheiden sich auch in ihrer Zusammensetzung wesentlich von den althergebrachten Massen aus Papier, Gips, Schiefermehl, Mehlkleister und Wasser. Die im Handel befindlichen Drücker- und Modelliermassen sind hinsichtlich ihrer Zusammensetzung für die Aufgabenstellung dieser Erfindung nicht relevant. Dennoch sollen die Nachteile der im Handel befindlichen Drücker- und Modelliermassen hier aufgeführt werden. Neben an sich guten Eigenschaften, zum Beispiel der Lagerfähigkeit und Haltbarkeit der geformten Körper, sind eine Reihe der bekannten Massen schwer aufknetbar, von zum Teil sehr fester Konsistenz und für die Herstellung von Miniaturen nicht geeignet. Die einmal ausgehärteten Formkörper lassen sich nicht ohne zusätzliche Oberflächenbehandlung, wie es beispielsweise bei öl- bzw. fetthaltigen Drücker- und Modelliermassen der Fall ist, einer Farbbehandlung unterziehen. Andere Massen sind nach ihrer Aushärtung mechanisch nicht beanspruchbar, weisen eine grobe Oberfläche auf und haben ein hohes Feuchtigkeitsaufnahmevermögen. Für die Verarbeitung von zusammenklappbaren Halbformen ergeben sich für den geformten Hohlkörper-Rohling umfangreiche Nacharbeiten, weil durch das Zusammenpressen der halbschaligen Formkörperteile sehr breite Verbindungsnähte entstehen.

Insgesamt sind aber alle diese Massen materialaufwendig, weil keine gleichmäßig dünnen Wandungen erzielbar sind beziehungsweise von vornherein dickwandige Formkörper wegen der gewünschten Stabilität gedrückt werden. Bei Miniaturen wird unter Hinnahme der umfangreichen Nachbesserungen ohnehin immer ein Vollkörper gedrückt.

Die Aufgabe der Erfindung besteht darin, die den bekannten Massen anhaftenden Mängel zu überwinden. Insbesondere sollen positive Eigenschaften, die nur von einzelnen bekannten Massen erreicht werden, in erfindungsgemäßer Masse vereinigt werden. Durch verschiedene Kombinationen von Ingredentien und Kombinationen von Rezepturen der Massen wird es ermöglicht, viele optimale Eigenschaften in den Massen selbst und in den daraus hergestellten Formkörpern und Flächengebilden zu vereinigen. Die Einsatzmöglichkeiten der Masse sollen wesentlich erweitert werden. Eine Masse zum Gießen muß von einer Viskosität sein, die ein Eindringen in kleinste und komplizierte Formteile ermöglicht. In getrocknetem Zustand muß sie normalen Temperatur- und Luftfeuchtigkeitsschwankungen in Innenräumen standhalten, ohne daß es zu Gestaltsveränderungen des geformten Körpers sowohl in seinem Inneren als auch an der Oberfläche kommt. Die Masse soll von einer solchen Homogenität sein, daß die Oberfläche eines ausgeformten Rohlings gleichmäßig sauber bearbeitet und farblich behandelt werden kann. Der Formling soll schnell trocknen, eine hohe Abbindegeschwindigkeit aufweisen, nicht in bzw. an der Form haftenbleiben, eine hohe Bruch- bzw. Schlagfestigkeit haben und sich durch eine gute Feuchtschleifbarkeit auszeichnen.

Ferner ist es Aufgabe der Erfindung, durch geringfügige Änderungen der Rezepturen die wesentlichen Grundbestandteile dieser sowohl für die Herstellung von Massen zum Gießen als auch für die Herstellung von Massen zum Modellieren und Formen geeignet zu machen. Die Masse zum Formen und Modellieren zeichnet sich durch eine sehr angenehme, handfreundliche Geschmeidigkeit, gute Bildsamkeit und hohe Viskosität aus. Die Masse eignet sich sowohl zum Handdrücken als auch zum Pressen mittels Stempel und Matrize. Sie kann freidrehend und auf Gerüst modellierbar verwendet werden.

Erfindungsgemäß wird diese Aufgabe mit den im kennzeichnenden Teil des Anspruchs 1 dargelegten Merkmalen gelöst, wobei die Merkmale der Erfindung außer aus dem Anspruch 1 auch aus den Unteransprüchen sowie aus der Beschreibung hervorgehen, wobei die einzelnen Merkmale jeweils für sich allein oder zu mehreren in Form von Unterkombinationen der Elemente vorteilhafte schutzfähige Ausführungen darstellen, für die mit dieser Schrift Schutz beantragt wird.

Es wird die Verwendung von Massen zum Verbringen in Formen, bestehend aus nachfolgenden Hauptbestandteilen, vorgeschlagen:
15 bis 42 Gewichtsanteile eines oder mehrerer Füllstoff-Bestandteile
0,5 bis 10 Gewichtsanteile von einem oder mehreren Gerüstbildner-Bestandteilen
11 bis 85 Gewichtsanteile eines Bindemittels und
0,05 bis 4,5 Gewichtsanteile eines weiteren Bindemittels
3 bis 66 Gewichtsanteile eines Lösemittel-Bestandteils in Form von Wasser
1 bis 8 Gewichtsanteile eines oder mehrerer Pigment- und/oder Antiabrasionsmittel-Bestandteile
0,01 bis 0,7 Gewichtsanteile eines Dispergiermittels
0,05 bis 0,8 Gewichtsanteile eines Entlüfters/Entschäumers
0,1 bis 1,5 Gewichtsanteile eines Konservierungsmittels.

Je nach Beschaffenheit der Formen, beabsichtigtem Verwendungszweck der Masse und gewünschten Eigenschaften dieser werden erfindungsgemäß wahlweise
- ein oder mehrere Netzmittel in 0,05 bis 0,8 Gewichtsanteilen, bezogen auf das Füllstoff-Pigment-Gemisch,
- ein oder mehrere Verdicker in 0,5 bis 2,5 Gewichtsanteilen, bezogen auf das Füllstoff-Pigment-Gemisch,
- ein oder mehrere Beschleuniger in 0,05 bis 3,0 Gewichtsanteilen, bezogen auf die Trockenmasse,
- ein oder mehrere Weichmacher in 0,01 bis 4,0 Gewichtsanteilen, bezogen auf die Trockenmasse,
- ein oder mehrere Plastifizierungsmittel in 0,05 bis 4,0 Gewichtsanteilen, bezogen auf die Trockenmasse,
- ein oder mehrere Verlaufsadditive in 0,05 bis 1,5 Gewichtsanteilen, bezogen auf die Gesamtmasse,
- ein oder mehrere Trennmittel in 0,1 bis 0,6 Gewichtsanteilen, bezogen auf die Gesamtmasse,
- ein Salz von niedermolekularen Polyacrylsäuren in 0,2 bis 1,5 Gewichtsanteilen, bezogen auf das Füllstoff-Pigment-Gemisch
der Masse zum Gießen hinzugegeben.

Um spezielle Eigenschaften der Masse selbst und der zu fertigenden Formlinge zu erzielen, liegt es im Bereich der Erfindung, einzelne der nachfolgend aufgeführten Ingredentien im Austausch zu verwenden. Gleichfalls bestimmen wiederum die gewünschten Eigenschaften, ob Ingredentien nur einer oder mehrerer der Bestandteil-Gruppen Verwendung finden, wobei es auch denkbar ist, aus einer Bestandteil-Gruppe mehrere Ingredentien einzusetzen. Es werden innerhalb der Bestandteil-Gruppen vorgeschlagen:
- als Füllstoffbestandteile
   Alkalialumosilikat
   Aluminiumsilikathydrat
   Bariumsulfat
   Calciumalumosilikat
   Calciumkarbonat
   Calcium-Magnesium-Doppeicarbonat
   Calciummetasilikat
   Gesteinsglas
   Kalium-Aluminium-Silikat
   Lithiumalumosilikat
   Magnesium-Calcium-Carbonat
   Siliziumoxid
   Magnesium-Aluminiumsilikat
   Tonmineralien
   in Form von Gesteinsstaub,
- als Bindemittel-Bestandteile Acetate und/oderAcrylate, vorzugsweise
   Copolymerisat-Dispersion auf Basis von Acryl- und Meth-Acrylsäureester,
   Polyvinylacetat-Dispersion und/oder
   als weiteres Bindemittel Polyvinylalkohol,
- als Gerüstbildner-Bestandteile
   Calciummetasilikat
   Cellulose
   Holzstaub oder -fasern
   Textilfaser
   wasserlösliche Cellulosederivate
- als Dispergiermittel
   Natriumsilikate,
   Natriumkarbonate,
   Neutralisierte Polycarbonsäuren,
   Copolymerisate aus Vinylacetat- und Crotonsäure,
   Natriumsalz einer Komplexphosphorsäure,
   Huminat-Silikate,
   Natriumhexametaphosphat,
   Ammoniumcitrat,
   alkali freies synthetisches Polyelektrolyt,
   alkalifreie Carbonsäurezubereitung,
   alkali freie Carbonsäureester,
   nichtionisches Tensidgemisch,
   Natriumphosphat,
- als Netzmittel
   Ammoniumsalz einer Polyacrylsäure,
   Natriumsalz von Dihexylsulfosuccinat,
   Polyphosphat,
   Salze der Polycarbonsäure,
- als Verdicker
   Polyurethan und
   Polyether,
- als Beschleuniger
   Lithiumverbindungen,
   Magnesit,
   Zinkoxid,
   Borphosphat,
- als Weichmacher
   Glycerin,
   Trimethylolpropan,
   Phthalat,
- als Plastifizierungsmittel
   ein nichtionisches Polyethylenaddukt,
- als Entlüfter/Entschäumer
   modifiziertes Polyalkoxyether in Paraffinöl,
   Polysilexan,
- als Konservierungsmittel
   eine stickstoffhaltige heterocyklische Verbindung,
- als Trennmittel
   Fettsäurepartialglycerid,
- als Verlaufsadditive
   modifiziertes natives Öl,
   modifiziertes Polysiloxan,
   Erucasäureamid,
- als Pigment- und/oder Antiabrasionsmittel-Bestandteile
   Magnesium-Silikathydrat,
   Zinksulfid-Bariumsulfat-Pigment,
- als Duftstoffe
   Apfel,
   Lemongras,
   Orange,
- als Luftporenbildner
   Fettalkoholsulfat.

Es wurde bereits hervorgehoben, daß je nach gewünschten Eigenschaften (keine Haftung der Masse in den Formen, hohe Bindekraft, gute Filmbildung, hohe Abbindegeschwindigkeit, keine Schwundrißbildung, Feuchtschleifbarkeit u.a.), gewünschten Einsatzzwecken und zu verwendenden Formen die Masse variabel einstellbar sein muß. Um bestimmte Eigenschaften zu erreichen, werden erfindungsgemäß
- das Bindemittel Polyvinylalkohol in Verbindung mit Glycerin,
- zur Einfärbung der Masse vorzugsweise bindemittelfreie und/oder ethylenglykolfreie, an sich bekannte Pigment-Präparationen,
- oder bei Verwendung von Farbpigmenten Antiausschwimmittel und/oder Verlaufsadditive sowie höhere Konzentrationen von Dispergiermitteln und Netzmitteln und
- bei gewünscht kräftigeren Farbtönen zur Sicherung der Lagerstabilität ein Salz von niedermolekularen Polyacrylsäuren und zusätzlich Netzmittel und/oder Dispergiermittel verwendet.

Wird der Lösemittelanteil der Masse auf unter 30 Gewichtsanteile gesenkt und werden Luftporenbildner und/oder Gleithilfsmittel und/oder Weichmacher hinzugegeben, so ist diese Masse als Modelliermasse einsetzbar. Vorzugsweise finden Entlüfter/Entschäumer bei derartiger Verwendungsabsicht keine Anwendung.

Ausführungen der Erfindung werden im folgenden anhand verschiedener Beispiele näher beschrieben:
1. Ausführungsbeispiel für eine Masse zum Gießen mit hoher Bildsamkeit:
   - 19 Gwt: Füllstoff-Bestandteil
   - 3 Gwt: Zinksulfid-Bariumsulfatpigment
   - 1 Gwt: Cellulose
   - 15 Gwt: Copolymerisat-Dispersion auf Basis von Acryl- und Methacrylsäureestern
   - 60 Gwt: Wasser je nach Flüssigkeitsgrad
   - 2 Gwt: Mischung aus modifizierten Alkylpolyalkoxyethern und Kohlenwasserstoffen, Tensidgemisch und Isothiazolinonderivatlösung Tensidgemische
2. Ausführungsbeispiel für eine Masse zum Gießen mit hoher Bildsamkeit:
   - 15 Gwt: Füllstoff-Bestandteil und weitere
   - 4,5 Gwt: Ton
   - 3 Gwt: Zinksulfid-Bariumsulfatpigment
   - 1 Gwt: Wollastonit
   - 15 Gwt: Copolymerisat-Dispersion auf Basis von Acryl- und Methacrylsäureestern
   - 60 Gwt: Wasser mit Verflüssigern und/oder Dispergiermitteln
   - 1,5 Gwt: Mischung aus modifizierten Alkylpolyalkoxyethern und Kohlenwasserstoffen, Tenside und Isothiazolinonderivatlösung
3. Ausführungsbeispiel für eine Masse zum Gießen mit besonders guten Fließeigenschaften und besonders niedriger Abrasion:
   - 4 Gwt: Zinksulfid-Bariumsulfatpigment
   - 1 Gwt: Bentonit
   - 1 Gwt: Calziumcarbonat und weitere
   - 15 Gwt: Füllstoff-Bestandteil
   - 3 Gwt: Gerüstbildner-Bestandteil
   - 17 Gwt: Bindemittel
   - 58 Gwt: Wasser
   - 1 Gwt: Mischungen aus modifizierten Alkylpolyalkoxyethern und Kohlenwasserstoffen, Tensidgemische, Isothiazolinonderivatlösungen
4. Ausführungsbeispiel für eine Masse zum Gießen mit hoher Thixotropie:
   - 2 Gwt: Ton
   - 18 Gwt: Aluminiumsilikathydrat und weitere
   - 7 Gwt: Füllstoff-Bestandteil
   - 3 Gwt: Pigment- und Antiabrasionsmittel
   - 1 Gwt: Calziumcarbonat
   - 3 Gwt: Cellulose
   - 18 Gwt: Bindemittel
   - 47 Gwt: Wasser
   - 1 Gwt: Mischung aus modifizierten Alkylpolyalkoxyethern und Kohlenwasserstoffen, Tensidgemische und Isothiazolinonderivatlösungen
5. Ausführungsbeispiel für eine Masse zum Gießen mit hoher Thixotropie:
   - 23 Gwt: Aluminiumsilikathydrat
   - 12 Gwt: Calziumcarbonat
   - 3 Gwt: Ton
   - 4 Gwt: Zinksulfid-Bariumsulfatpigment
   - 4 Gwt: Cellulose
   - 23 Gwt: Copolymerisat Dispersion auf Basis von Acryl- und Methocrylsäureestern
   - 30 Gwt: Wasser mit Dispergiermittel und Verflüssiger
   - 1 Gwt: Mischung aus modifizierten Alkylpolyalkoxyethern und Kohlenwasserstoffen, Tensidgemische und Isothiazolinonderivatlösungen
6. Ausführungsbeispiel für eine Masse zum Gießen mit hoher Thixotropie:
   - 0,5 Gwt: Bentonit und weitere
   - 24 Gwt: Füllstoff-Bestandteil
   - 2 Gwt: Zinksulfid-Bariumsulfatpigment
   - 0,5 Gwt: Wollastonit
   - 24 Gwt: Bindemittel
   - 48 Gwt: Wasser
   - 1 Gwt: Mischung aus modifizierten Alkylpolyalkoxyethern und Kohlenwasserstoffen, Tensidgemische und Isothiazolinonderivatlösungen
7. Ausführungsbeispiel für eine Gießmasse für Formkörper mit gehemmter Fenchtewanderung:
   - 15 Gwt: Aluminiumsilikathydrat
   - 2 Gwt: Ton
   - 3 Gwt: Zinksulfid-Bariumsulfatpigment und weiterhin
   - 1 Gwt: Antiabrasionsmittel
   - 3 Gwt: Gerustbildner-Bestandteil
   - 15 Gwt: Bindemittel
   - 60 Gwt: Wasser
   - 1 Gwt: Mischung aus modifizierten Alkylpolyalkoxyethern und Kohlenwasserstoffen, Tensidgemische und Isothiazolinonderivatlösungen
8. Ausführungsbeispiel für eine Masse zum Gießen mit schneller Wandbildung, besonders niedriger Abrasion und schneller Entformbarkeit des Rohlings:
   - 4 Gwt: Bariumsulfat und weitere
   - 17 Gwt: Füllstoff-Bestandteil
   - 3 Gwt: Zinksulfid-Bariumsulfatpigment
   - 3 Gwt: Gerüstbildner-Bestandteil
   - 10 Gwt: Polyvinylacetat-Dispersion
   - 4 Gwt: Copolymerisat-Dispersion auf Basis von Acryl- und Methacrylsäureestern
   - 58 Gwt: Wasser
   - 0,2 Gwt: Mischung aus modifizierten Alkylpolyalkoxyethern und Kohlenwasserstoffen
   - 0,3 Gwt: Tensidgemische
   - 0,1 Gwt: Isothiazolinonderivatlösungen
   - 0,2 Gwt: aromatische Kohlenwasserstoffe
   - 0,2 Gwt: Duftstoffe
9. Ausführungsbeispiel für eine Masse zum Gießen mit langer offener Zeit und hohem Härtegrad der Masse nach dem Trocknen:
   - 20 Gwt: Aluminiumsilikathydrat und
   - 2 Gwt: eines weiteren Füllstoffs
   - 2 Gwt: Zinksulfid-Bariumsulfat und
   - 1 Gwt: eines weiteren Antiabrasionsmittels
   - 3 Gwt: Cellulose
   - 15 Gwt: Bindemittel
   - 1,5 Gwt: Polyvinylalkohol
   - 0,15 Gwt: Netzmittel
   - 0,1 Gwt: Copolymerisat aus Vinylacetat- und Crotonsäure
   - 55 Gwt: Wasser
   - 0,15 Gwt: modifizierte Polyalkoxyether in Paraffinöl
   - 0,1 Gwt: Konservierungsmittel
   Duftstoff wird nach Bedarf hinzugegeben.
10. Ausführungsbeispiel für eine Masse zum Gießen mit gutem Trenneffekt und langer offener Zeit:
   - 17 Gwt: Aluminiumsilikathydrat
   - 2,5 Gwt: Siliziumoxid
   - 2,5 Gwt: Gerüstbildner
   - 2,5 Gwt: Zinksulfid-Bariumsulfat
   - 12 Gwt: Bindemittel
   - 1 Gwt: Polyvinylalkohol
   - 0,3 Gwt: modifizierte Polyalkoxyether in Paraffinöl
   - 0,1 Gwt: nichtionisches Tensidgemisch
   - 0,1 Gwt: Konservierungsmittel
   - 62 Gwt: Wasser
   Duftstoff wird nach Bedarf hinzugegeben.
11. Ausführungsbeispiel für eine Masse zum Gießen mit guter Feuchtschleifbarkeit des Formlings:
   - 15,5 Gwt: Aluminiumsilikathydrat und
   - 4,0 Gwt: eines weiteren Füllstoffs
   - 2,5 Gwt: Gerüstbildner
   - 2,5 Gwt: Zinksulfid-Bariumsulfat (Lithopon)
   - 12,5 Gwt: Polyvinylacetat-Dispersion
   - 0,5 Gwt: Polyvinylalkohol
   - 0,3 Gwt: Entlüfter
   - 0,1 Gwt: nichtionisches Tensidgemisch
   - 0,1 Gwt: Lösung von Isothiazolinonderivaten
   - 62 Gwt: Wasser
   Duftstoff wird nach Bedarf hinzugegeben.
12. Ausführungsbeispiel für eine sehr elastische Masse zum Modellieren und Formen mit hoher Bildsamkeit während der Verarbeitung:
   - 26 Gwt: Füllstoff-Bestandteil
   - 5 Gwt: Cellulose
   - 42 Gwt: Bindemittel-Bestandteil und weitere
   - 10,5 Gwt: Copolymerisat-Dispersion auf Basis von Acryl- und Meth- Acrylsäureester
   - 5 Gwt: Zinksulfid-Bariumsulfatpigment
   - 10 Gwt: Wasser
   - 0,8 Gwt: Isothiazolinolderivatlösung
   - 0,5 Gwt: Fettsäurepartialglyceriol
   - 0,2 Gwt: Aromen, Duftöle
13. Ausführungsbeispiel für eine sehr elastische Masse Zum Modellieren und Formen mit hoher Bildsamkeit während der Verarbeitung:
   - 24 Gwt: Füllstoff-Bestandteil
   - 5 Gwt: Pigment- und/oder Antiabrasionsmittel-Bestandteil
   - 5 Gwt: Gerüstbildner-Bestandteil
   - 48 Gwt: Polyvinylacetat-Dispersion und weitere
   - 10 Gwt: Bindernittel-Bestandteil
   - 7 Gwt: Wasser
   - 1 Gwt: Fettsäurepartialglyceriol und Isothiazolinonderivatlösung

Die in den vorangegangenen Ausführungsbeispielen näher bezeichnete Masse zum Modellieren und Formen ist ökologisch abbaubar, physiologisch unbedenklich, von einer hohen Viskosität und einer handfreundlichen Geschmeidigkeit. Sie ist geeignet für die Verarbeitung zum Handdrücken sowie Pressen mittels Stempel und Matritze in Formen. Mit der Masse kann freidrehend und auf Gerüst modelliert werden, und sie hat je nach gewünschtem Anwendungszweck eine nur geringe oder keine Wasserlöslichkeit nach Aushärtung des Formkörpers.

Üblicherweise werden die aus erfindungsgemäßer Masse hergestellten Formkörper bei Zimmertemperatur getrocknet bzw. ausgehärtet. Will man den Trocknungs- bzw. Härtungsprozeß beschleunigen, so liegt es im Bereich der Erfindung, vor dem Einbringen der Masse in die Formen diese zu erwärmen und/oder nach dem Einbringen die mit Masse ausgefüllten Formen mittels Warmluft zu belüften und/oder nach dem Entformen die noch weichen Rohlinge bei Temperaturen bis zu 90° einer Umluft-Schnelltrocknung und Aushärtung zu unterziehen. Die Rezepturen sind sämtlich so ausgerichtet, daß sie einer derartigen Wän-nebeliandlung standhalten.

Die erfindungsgemäße Massen sind in ihrer Beschaffenheit so eingestellt, daß sie bei verminderter Abrasion in Gipsformen oder in keramischen Formen sowie in Formen aus hochpolymeren Werkstoffen verwendbar sind.

## Patentansprüche

1. Verwendung einer Masse, umfassend:
- einen oder mehrere Füllstoff-Bestandteile
- einen oder mehrere Gerüstbildner-Bestandteile
- mehrere Bindemittel
- Wasser
- einen oder mehrere Pigmentbestandteile
- einen oder mehrere Antiabrasionsmittel-Bestandteile ausgewählt aus Magnesium - Silikathydrat und Zinksulfid - Bariumsulfat
- ein Dispergiermittel
- einen Entlüfter/Entschäumer und
- ein Konservierungsmittel.
zum Gießen, Modellieren und Formen

2. Verwendung der Masse nach Anspruch 1, **gekennzeichnet durch**
- 13 bis 30 Gewichtsanteile eines oder mehrerer Füllstoff-Bestandteile und
- 0,5 bis 7 Gewichtsanteile von einem oder mehreren Gerüstbildner-Bestandteilen und
- 11 bis 22 Gewichtsanteile eines ersten Bindemittels und
- 0,05 bis 4,5 Gewichtsanteile eines weiteren Bindemittels und
- 30 bis 66 Gewichtsanteile eines Lösemittel-Bestandteils in Form von Wasser und
- 1 bis 6 Gewichtsanteile eines oder mehrere Pigment- und/oder Antiabrasionsmittel-Bestandteile und
- 0,01 bis 0,7 Gewichtsanteile eines Dispergiermittels und
- 0,05 bis 0,8 Gewichtsanteile eines Entlüfters/Entschäumers und
- 0,1 bis 0,2 Gewichtsanteile eines Konservierungsmittels.

3. Verwendung der Masse nach Anspruch 1, **gekennzeichnet durch**
- 15 bis 30 Gewichtsanteile eines oder mehrerer Füllstoff-Bestandteile und
- 0,5 bis 7 Gewichtsanteile von einem oder mehren Gerüstbildner-Bestandteilen und
- 13 bis 27 Gewichtsanteile mehrerer Bindemittel-Bestandteile und
- 30 bis 66 Gewichtsanteile eines Lösemittel-Bestandteils in Form von Wasser und
- 1 bis 6 Gewichtsanteile eines oder mehrerer Pigment- und/oder Antiabrasionsmittel-Bestandteile und
- 0,1 bis 0,2 Gewichtsanteile eines Konservierungsmittels und
- 0,01 bis 0,7 Gewichtsanteile eines Dispergiermittels und
- 0,05 bis 0,8 Gewichtsanteile eines Entlüfters/Entschäumers.

4. Verwendung der Masse nach Anspruch 1, **gekennzeichnet durch**
- 18 bis 42 Gewichtsanteile eines oder mehrerer Füllstoff-Bestandteile und
- 2 bis 10 Gewichtsanteile von einem oder mehreren Gerüstbildner-Bestandteilen und
- 38 bis 85 Gewichtsanteile mehrerer Bindemittel-Bestandteile und
- 3 bis 32 Gewichtsanteile eines Lösemittel-Bestandteils in Form von Wasser und
- 2 bis 8 Gewichtsanteile eines oder mehrerer Pigment- und/oder Antiabrasionsmittel-Bestandteile und
- 0,1 bis 1,5 Gewichtsanteile eines Konservierungsmittels und
- 0,01 bis 0,7 Gewichtsanteile eines Dispergiermittels und
- 0,05 bis 0,8 Gewichtsanteile eines Entlüfters/Entschäumers.

5. Verwendung der Masse nach einem der vorhergehenden Ansprüche, **dadurch gekennzeichnet, daß** sie je nach gewünschtem Einsatzzweck einen oder mehrere Bestandteile umfaßt, die ausgewählt sind aus der Gruppe:
- Netzmittel, welche mit 0,05 bis 0,8 Gewichtsanteilen, bezogen auf das Füllstoff-Pigment-Gemisch, in der Masse enthalten sind,
- Verdicker, welche mit 0,5 bis 2,5 Gewichtsanteilen, bezogen auf die Gesamtmenge, in der Masse enthalten sind,
- Beschleuniger, welche mit 0,05 bis 3,0 Gewichtsanteilen, bezogen auf die Trockenmasse, in der Masse enthalten sind,
- Weichmacher, welche mit 0,01 bis 4,0 Gewichtsanteilen, bezogen auf die Trockenmasse, in der Masse enthalten sind,
- Plastifizierungsmitttel, welche mit 0,05 bis 4,0 Gewichtsanteilen, bezogen auf die Trockenmasse, in der Masse enthalten sind,
- Verlaufsadditive, welche mit 0,05 bis 1,5 Gewichtsanteilen, bezogen auf die Gesamtmasse, in der Masse enthalten sind,
- Trennmittel, welche mit 0,1 bis 0,6 Gewichtsanteilen, bezogen auf die Gesamtmasse, in der Masse enthalten sind,
- Salze von niedermolekularen Polyacrylsäuren, welche mit 0,2 bis 1,5 Gewichtsanteilen, bezogen auf das Füllstoff-Pigment-Gemisch, in der Masse enthalten sind.

6. Verwendung der Masse nach einem der vorhergehenden Ansprüche, **dadurch gekennzeichnet, daß** der Füllstoff-Bestandteil ausgewählt ist aus der Gruppe:
Alkalialumosilikat
Aluminiumsilikathydrat
Bariumsulfat
Calciumalumosilikat
Calciumkarbonat
Calcium-Magnesium-Doppelcarbonat
Calciummetasilikat
Gesteinsglas
Kalium-Aluminium-Silikat
Lithiumalumosilikat
Magnesium-Calcium-Carbonat
Siliziumoxid
Magnesium-Aluminiumsilikat
Tonmineralien.

7. Verwendung der Masse nach einem der vorhergehenden Ansprüche, **dadurch gekennzeichnet, daß** der Gerüstbildner-Bestandteil ausgewählt ist aus der Gruppe:
Calciummetasilikat
Cellulose
Holzstaub oder -fasern
Textilfaser
wasserlösliche Cellulosederivate.

8. Verwendung der Masse zum Modellieren und zum Formen nach einem der vorhergehenden Ansprüche, **dadurch gekennzeichnet, daß** sie mehrere Bindemittel umfaßt, welche ausgewählt sind aus der Gruppe:
Copolymerisat-Dispersion auf der Basis von Acryl- und Meth-Acrylsäureestern,
Polyvinylacetat-Dispersion und/oder
Polyvinylalkohol.

9. Verwendung der Masse nach einem der vorhergehenden Ansprüche, **dadurch gekennzeichnet, daß** das Dispergiermittel ausgewählt ist aus der Gruppe:
Natriumsilikate
Natriumkarbonate
neutralisierte Polycarbonsäuren
Copolymerisate aus Vinylacetat- und Crotonsäure
Natriumsalz einer Komplexphosphorsäure
Huminat-Silikate
Natriumhexametaphosphat
Ammoniumcitrat
alkali freies synthetisches Polyelektrolyt
alkali freie Carbonsäurezubereitung
alkali freie Carbonsäureester
nichtionisches Tensidgemisch
Natriumphosphat.

10. Verwendung der Masse nach einem der Ansprüche 5 bis 9, **dadurch gekennzeichnet, daß** das Netzmittel ausgewählt ist aus der Gruppe:
Ammoniumsalz einer Polyacrylsäure
Natriumsalz von Dihexylsulfosuccinat
Polyphosphate
Salze der Polycarbonsäure.

11. Verwendung der Masse nach einem der Ansprüche 5 bis 10, **dadurch gekennzeichnet, daß** sie als Verdicker ein Polyurethan und einen Polyether umfaßt.

12. Verwendung der Masse nach einem der Ansprüche 5 bis 11, **dadurch gekennzeichnet, daß** der Beschleuniger ausgewählt ist aus der Gruppe:
Lithiumverbindungen
Magnesit
Zinkoxid
Borphosphat.

13. Verwendung der Masse nach einem der Ansprüche 5 bis 12, **dadurch gekennzeichnet, daß** der Weichmacher ausgewählt ist aus der Gruppe:
Glycerin
Trimethylolpropan
Phthalat.

14. Verwendung der Masse nach einem der Ansprüche 5 bis 13, **dadurch gekennzeichnet, daß** das Plastifizierungsmittel ein nichtionisches Polyethylenaddukt ist.

15. Verwendung der Masse nach einem der vorhergehenden Ansprüche, **dadurch gekennzeichnet, daß** der Entlüfter/Entschäumer ein modifizierter Polyalkoxyether in Paraffinöl oder ein Polysiloxan ist.

16. Verwendung der Masse nach einem der Ansprüche 5 bis 15, **dadurch gekennzeichnet, daß** das Verlaufsadditiv ausgewählt ist aus der Gruppe:
modifiziertes natives Öl
modifiziertes Polysiloxan
Erucasäureamid.

17. Verwendung der Masse nach einem der Ansprüche 5 bis 16, **dadurch gekennzeichnet, daß** das Trennmittel ein Fetttsäurepartialglycerid ist.

18. Verwendung der Masse nach einem der vorhergehenden Ansprüche, **dadurch gekennzeichnet, daß** der Pigment Bestandteil ausgewählt ist aus der Gruppe:
Titandioxid
Zinksulfid-Bariumsulfat-Pigment.

19. Verwendung der Masse nach einem der vorhergehenden Ansprüche, **dadurch gekennzeichnet, daß** sie einen auf den Verwendungszweck der Masse abgestimmten zusätzlichen Duftstoff-Bestandteil umfaßt.

20. Verwendung der Masse nach einem oder mehreren der vorangegangenen Ansprüche, **dadurch gekennzeichnet, daß** die Masse Farbpigmente und/oder eine wasserlösliche Farbpaste in Verbindung mit Netzmitteln und/oder Antiausschwemmmitteln und/oder Verlaufsadditiven und/oder einen Verdicker umfaßt.

21. Verwendung der Masse nach einem der vorhergehenden Ansprüche, **dadurch gekennzeichnet, daß** das Konservierungsmittel eine stickstoffhaltige heterocyklische Verbindung ist.

22. Verwendung der Masse nach einem der vorausgehenden Ansprüche, **dadurch gekennzeichnet, daß** die Menge von Wasser unter 30 Gewichtsanteile liegt und der Entlüfter/Entschäumer durch einen Luftporenbildner und/oderein Gleithilfsmittel substituiert ist.

23. Verwendung der Masse nach einem der vorhergehenden Ansprüche, **dadurch gekennzeichnet, daß** sie in Hohlformen und Formen für flächige Gebilde gießfähig sowie fugenverschließend, spachtelfähig und spritzfähig ist.

24. Verwendung der Masse nach einem der vorhergehenden Ansprüche, **dadurch gekennzeichnet, daß** sie durch Handdrücken in Formen und unter Preßdruck in Formen mittels Stempel und Matrize sowie freidrehend modellierbar ist.

## Claims

1. A use of a composition comprising:
- one or more filler components
- one or more builder components
- several binders
- water
- one or more pigment components
- one or more anti-abrasion components selected from magnesium-silicate hydrate and zinc sulfide-barium sulfate
- a dispersant
- a deaerator/antifoaming agent and
- a preservative
for casting, modeling and shaping.

2. The use of the composition according to Claim 1,
**characterized by**
- 13 to 30 parts by weight of one or more filler components and
- 0.5 to 7 parts by weight of one or more builder components and
- 11 to 22 parts by weight of a first binder and
- 0.05 to 4.5 parts by weight of another binder and
- 30 to 66 parts by weight of a solvent component in the form of water and
- 1 to 6 parts by weight of one or more pigment components and/or anti-abrasion agent components and
- 0.01 to 0.7 part by weight of a dispersant and
- 0.05 to 0.8 part by weight of a deaerator/antifoaming agent and
- 0.1 to 0.2 part by weight of a preservative.

3. The use of the composition according to Claim 1,
**characterized by**
- 15 to 30 parts by weight of one or more filler components and
- 0.5 to 7 parts by weight of one or more builder components and
- 13 to 27 parts by weight of several binder components and
- 30 to 66 parts by weight of a solvent component in the form of water and
- 1 to 6 parts by weight of one or more pigment components and/or anti-abrasion agent components and
- 0.1 to 0.2 part by weight of a preservative and
- 0.01 to 0.7 part by weight of a dispersant and
- 0.05 to 0.8 part by weight of a deaerator/antifoaming agent.

4. The use of the composition according to Claim 1,
**characterized by**
- 18 to 42 parts by weight of one or more filler components and
- 2 to 10 parts by weight of one or more builder components and
- 38 to 85 parts by weight of several binder components and
- 3 to 32 parts by weight of a solvent component in the form of water and
- 2 to 8 parts by weight of one or more pigment components and/or anti-abrasion agent components and
- 0.1 to 1.5 parts by weight of a preservative and
- 0.01 to 0.7 part by weight of a dispersant and
- 0.05 to 0.8 part by weight of a deaerator/antifoaming agent.

5. The use of the composition according to any one of the preceding claims,
**characterized in that**
depending on the desired intended purpose, it comprises one or more constituents selected from the group:
- wetting agents, which are present in the composition in the amount of 0.05 to 0.8 part by weight, based on the filler-pigment mixture,
- thickeners, which are present in the composition in the amount of 0.5 to 2.5 parts by weight based on the total amount,
- accelerators, which are present in the composition in the amount of 0.05 to 3.0 parts by weight based on the dry weight,
- plasticizing agents, which are present in the composition in the amount of 0.01 to 4.0 parts by weight based on the dry composition,
- plasticizing agents, which are present in the composition in the amount of 0.05 to 4.0 parts by weight based on the dry composition,
- flow improver additives, which are present in the composition in the amount of 0.05 to 1.5 parts by weight based on the total composition,
- parting compounds, which are present in the composition in the amount of 0.1 to 0.6 part by weight based on the total composition,
- salts of low-molecular polyacrylic acids, which are present in the composition in the amount of 0.2 to 1.5 parts by weight based on the filler-pigment mixture.

6. The use of the composition according to any one of the preceding claims,
**characterized in that**
the filler component is selected from group consisting of:
alkali aluminosilicate
aluminum silicate hydrate
barium sulfate
calcium aluminosilicate
calcium carbonate
calcium-magnesium double carbonate
calcium metasilicate
mineral glass
potassium-aluminum silicate
lithium aluminosilicate
magnesium-calcium carbonate
silicon oxide
magnesium-aluminum silicate
clay minerals.

7. The use of the composition according to any one of the preceding claims,
**characterized in that**
the builder constituent is selected from the group consisting of:
calcium metasilicate
cellulose
sawdust or wood fibers
textile fibers
water-soluble cellulose derivatives

8. The use of the composition for modeling and for shaping according to any one of the preceding claims,
**characterized in that**
it comprises several binders, which are selected from the group:
copolymer dispersion, based on acrylic acid esters and
methacrylic acid esters,
polyvinyl acetate dispersion and/or
polyvinyl alcohol.

9. The use of the composition according to any one of the preceding claims,
**characterized in that**
the dispersant is selected from the group:
sodium silicates
sodium carbonates
neutralized polycarboxylic acids
copolymers of vinyl acetate and crotonic acid
sodium salt of a complex phosphoric acid
huminate silicates
sodium hexametaphosphate
ammonium citrate
alkali-free synthetic polyelectrolyte
alkali-free carboxylic acid preparation
alkali-free carboxylic acid ester
nonionic surfactant mixture
sodium phosphate.

10. The use of the composition according to any one of Claims 5 through 9,
**characterized in that**
the wetting agent is selected from the group:
ammonium salt of a polyacrylic acid
sodium salt of dihexylsulfosuccinate
polyphosphates
salts of polycarboxylic acid.

11. The use of the composition according to any one of Claims 5 through 10,
**characterized in that**
it contains as thickeners a polyurethane and a polyether.

12. The use of the composition according to any one of Claims 5 through 11,
**characterized in that**
the accelerator is selected from the group:
lithium compounds
magnesite
zinc oxide
boron phosphate.

13. The use of the composition according to any one of Claims 5 through 12,
**characterized in that**
the plasticizing agent is selected from the group:
glycerol
trimethylolpropane
phthalate.

14. The use of the composition according to any one of Claims 5 through 13,
**characterized in that**
the plasticizing agent is a nonionic polyethylene adduct.

15. The use of the composition according to any one of the preceding claims,
**characterized in that**
the deaerator/antifoaming agent is a modified polyalkoxyether in paraffin oil or a polysiloxane.

16. The use of the composition according to any one of Claims 5 through 15,
**characterized in that**
the flow improver additive is selected from the group:
modified native oil
modified polysiloxane
erucamide.

17. The use of the composition according to any one of Claims 5 through 16,
**characterized in that**
the parting agent is a fatty acid partial glyceride.

18. The use of the composition according to any one of the preceding claims,
**characterized in that**
the pigment component is selected from the group:
titanium dioxide
zinc sulfide-barium sulfate pigment.

19. The use of the composition according to any one of the preceding claims,
**characterized in that**
it comprises an additional perfume constituent coordinated with the intended purpose of the composition.

20. The use of the composition according to any one or more of the preceding claims,
**characterized in that**
the composition comprises colored pigments and/or a water-soluble color paste in combination with wetting agents and/or anti-flotation agents and/or flow improver additives and/or a thickener.

21. The use of the composition according to any one of the preceding claims,
**characterized in that**
the preservative is nitrogenous heterocyclic compound.

22. The use of the composition according to any one of the preceding claims,
**characterized in that**
the amount of water is less than 30 parts by weight and the deaerator/antifoaming agent is replaced by an air pore-forming agent and/or a lubricant aid.

23. The use of the composition according to any one of the preceding claims,
**characterized in that**
it can be cast in hollow molds and molds for flat structures and is sprayable, spatulable and capable of sealing joints.

24. The use of the composition according to any one of the preceding claims,
**characterized in that**
it can be modeled by hand pressing in molds and under compression pressure in molds using a ram and die as well as freely rotating.

## Revendications

1. Utilisation d'une masse comprenant:
- un ou plusieurs constituants formant charge
- un ou plusieurs constituants formateurs de squelette chimique
- plusieurs liants
- de l'eau
- un ou plusieurs constituants formant pigment
- un ou plusieurs constituants formant agent anti-abrasion, choisi(s) parmi les silicates de magnésium hydratés et le sulfure de zinc-sulfate de baryum
- un agent dispersant
- un agent de dégazage/démoussage et
- un conservateur,
destinée à être coulée, modelée, moulée ou formée.

2. Utilisation de la masse selon revendication 1,
**caractérisée par** :
- 13 à 30 parties en poids d'un ou plusieurs constituants formant charge et
- 0,5 à 7 parties en poids d'un ou plusieurs constituants formateurs de squelette chimique et
- 11 à 22 parties en poids d'un premier liant et
- 0,05 à 4,5 parties en poids d'un autre liant et
- 30 à 66 parties en poids d'un constituant formant solvant, sous forme d'eau et
- 1 à 6 parties en poids d'un ou plusieurs constituants formant pigment et/ou agent anti-abrasion et
- 0,01 à 0,7 parties en poids d'un agent dispersant et
- 0,05 à 0,8 parties en poids d'un agent de dégazage/démoussage et
- 0,1 à 0,2 parties en poids d'un conservateur.

3. Utilisation de la masse selon revendication 1,
**caractérisée par** :
- 15 à 30 parties en poids d'un ou plusieurs constituants formant charge et
- 0,5 à 7 parties en poids d'un ou plusieurs constituants formateurs de squelette chimique et
- 13 à 27 parties en poids de plusieurs constituants formant liant et
- 30 à 66 parties en poids d'un constituant formant solvant, sous forme d'eau et
- 1 à 6 parties en poids d'un ou plusieurs constituants formant pigment et/ou agent anti-abrasion et
- 0,1 à 0,2 parties en poids d'un conservateur et
- 0,01 à 0,7 parties en poids d'un agent dispersant et
- 0,05 à 0,8 parties en poids d'un agent de dégazage/démoussage.

4. Utilisation de la masse selon revendication 1,
**caractérisée par** :
- 18 à 42 parties en poids d'un ou plusieurs constituants formant charge et
- 2 à 10 parties en poids d'un ou plusieurs constituants formateurs de squelette chimique et
- 38 à 85 parties en poids de plusieurs constituants formant liant et
- 3 à 32 parties en poids d'un constituant formant solvant, sous forme d'eau et
- 2 à 8 parties en poids d'un ou plusieurs constituants formant pigment et/ou agent anti-abrasion et
- 0,1 à 1,5 parties en poids d'un conservateur et
- 0,01 à 0,7 parties en poids d'un agent dispersant et
- 0,05 à 0,8 parties en poids d'un agent de dégazage/démoussage.

5. Utilisation de la masse selon l'une des revendications précédentes, **caractérisée en ce qu'**elle comprend selon le but de mise en oeuvre souhaité un ou plusieurs constituants, qui sont choisis dans le groupe comprenant :
- agents de réticulation qui sont contenus dans la masse à raison de 0,05 à 0,8 parties en poids, rapportées au mélange charge-pigment,
- épaississants qui sont contenus dans la masse à raison de 0,5 à 2,5 parties en poids, rapportées à la quantité totale,
- accélérateurs, qui sont contenus dans la masse à raison de 0,05 à 3,0 parties en poids, rapportées à la masse sèche,
- agents de ramollissement, qui sont contenus dans la masse à raison de 0,01 à 4,0 parties en poids, rapportées à la masse sèche,
- plastifiants, qui sont contenus dans la masse à raison de 0,05 [AP1] à 4,0 parties en poids, rapportées à la masse sèche,
- additifs promoteurs d'écoulement, qui sont contenus dans la masse à raison de 0,05 à 1,5 parties en poids, rapportées à la masse totale,
- agents de séparation, qui sont contenus dans la masse à raison de 0,1 à 0,6 parties en poids, rapportées à la masse totale,
- sels d'acides polyacryliques à basse condensation en carbone, qui sont contenus dans la masse à raison de 0,2 à 1,5 parties en poids, rapportées au mélange charge-pigment.

6. Utilisation de la masse selon l'une des revendications précédentes, **caractérisée en ce que** le constituant formant charge est choisi dans le groupe comprenant :
alumino-silicates basiques
silicate d'aluminium hydraté
sulfate de baryum
alumino-silicate de calcium
carbonate de calcium
carbonate double de calcium et de magnésium
métasilicate de calcium
obsidienne
silicate de potassium et d'aluminium
alumino-silicate de lithium
carbonate de magnésium-calcium
silice
silicate de magnésium-aluminium
minéraux argileux.

7. Utilisation de la masse selon l'une des revendications précédentes, **caractérisée en ce que** le constituant formateur de squelette chimique est choisi dans le groupe comprenant :
métasilicate de calcium
cellulose
sciure ou fibres de bois
fibres textiles
dérivés cellulosiques solubles dans l'eau.

8. Utilisation de la masse de modelage et de formage selon l'une des revendications précédentes,
**caractérisée en ce qu'**elle comprend plusieurs liants choisis dans le groupe comprenant :
dispersion d'un copolymérisat à base d'acrylates et de méthacrylates,
dispersion d'acétate de polyvinyle et/ou
alcool polyvinylique.

9. Utilisation de la masse selon l'une des revendications précédentes, **caractérisée en ce que** l'agent dispersant est choisi dans le groupe comprenant :
silicates de sodium
carbonates de sodium
acides polycarboxyliques neutralisés
copolymérisats d'acétate de vinyle et d'acide crotonique
sel de sodium d'un acide phosphorique complexé
silicates du type huminate
hexamétaphosphate de sodium
citrate d'ammonium
polyélectrolyte de synthèse et exempt de bases
préparation d'acides carboxyliques et exempte de bases esters d'acides carboxyliques et exempts de bases
mélange non ionique de tensio-actifs
phosphate de sodium.

10. Utilisation de la masse selon l'une des revendications 5 à 9, **caractérisée en ce que** l'agent de réticulation est choisi dans le groupe comprenant :
sel d'ammonium d'un acide polyacrylique
sel de sodium du sulfosuccinate de dihexyle polyphosphates
sels d'acides polycarboxyliques.

11. Utilisation de la masse selon l'une des revendications 5 à 10, **caractérisée en ce qu'**elle comprend un polyuréthane et un polyéther en tant qu'agent épaississant.

12. Utilisation de la masse selon l'une des revendications 5 à 11, **caractérisée en ce que** l'accélérateur est choisi dans le groupe comprenant :
composés de lithium
magnésite
oxyde de zinc
phosphate de bore.

13. Utilisation de la masse selon l'une des revendications 5 à 12, **caractérisée en ce que** l'agent de ramollissement est choisi dans le groupe comprenant :
glycérine
triméthylolpropane
phtalates.

14. Utilisation de la masse selon l'une des revendications 5 à 13, **caractérisée en ce que** l'agent plastifiant est un produit d'addition non ionique à base de polyéthylène.

15. Utilisation de la masse selon l'une des revendications précédentes, **caractérisée en ce que** l'agent de dégazage/démoussage est un polyalcoxyéther modifié dans de l'huile paraffinique ou un polysiloxane.

16. Utilisation de la masse selon l'une des revendications 5 à 15, **caractérisée en ce que** l'additif promoteur d'écoulement est choisi dans le groupe comprenant :
huile naturelle modifiée
polysiloxane modifié
amide de l'acide érucasoïque.

17. Utilisation de la masse selon l'une des revendications 5 à 16, **caractérisée en ce que** l'agent de séparation est un glycéride partiel d'acide gras.

18. Utilisation de la masse selon l'une des revendications précédentes, **caractérisée en ce que** le pigment est un constituant choisi dans le groupe comprenant :
le dioxyde de titane
des pigments sulfure de zinc-sulfate de baryum.

19. Utilisation de la masse selon l'une des revendications précédentes, **caractérisée en ce qu'**elle comprend un constituant parfumé supplémentaire, adapté à l'utilisation de la masse.

20. Utilisation de la masse selon l'une des revendications précédentes, **caractérisée en ce que** la masse comprend des pigments colorés et/ou une pâte colorée soluble dans l'eau, en combinaison avec des agents de réticulation et/ou des agents anti-gonflement et/ou des additifs promoteurs d'écoulement et/ou un agent épaississant.

21. Utilisation de la masse selon l'une des revendications précédentes, **caractérisée en ce que** l'agent conservateur est un composé hétérocyclique contenant de l'azote.

22. Utilisation de la masse selon l'une des revendications précédentes, **caractérisée en ce que** la quantité d'eau se situe en dessous de 30 parties en poids et **en ce que** l'agent de dégazage/démoussage est substitué avec un agent formateur de pores et/ou un agent de glissement.

23. Utilisation de la masse selon l'une des revendications précédentes, **caractérisée en ce qu'**elle est susceptible d'être coulée en formes creuses et en formes pour des motifs de reproduction plans, susceptible d'avoir une action de bouchage de joints ou d'être applicable à la spatule ou d'être injectable sous pression.

24. Utilisation de la masse selon l'une des revendications précédentes, **caractérisée en ce qu'**elle est librement modelable en formes, soit à la main, soit par pressage au moyen de poinçon-matrice.
